# EUROPÄISCHE PATENTANMELDUNG

(11) **EP 0 659 713 A1**
(43) Veröffentlichungstag der Anmeldung: **28.06.1995**
(21) Anmeldenummer: 94120484.4
(22) Anmeldetag: 23.12.1994
(51) Int. Cl.: C06C 9/00, C10L 11/04

(54) **Holzkohlenanzünder**

(30) Priorität: 24.12.1993 PL 30164693
(71) Anmelder: Stadnicki, Andrzej, 55 038 Osola (PL); Gauff, Uwe, D-61348 Bad Homburg (DE)
(72) Erfinder: Stadnicki, Andrzej, 55038 Osola (PL)
(74) Vertreter: Boecker, Joachim, Dr.-Ing.

(57) **Zusammenfassung**

Anzünder für Holzkohle und Kaminholz, bestehend aus entkörnter trockener Maiskolbensubstanz als Trägermaterial, welches mit Paraffin und/oder Ceresin getränkt ist. Die Maiskolbensubstanz wird dabei entweder in Form von Stücken mit einer Länge von etwa 5 cm oder als durch Mahlen gewonnenes Pulver verwendet, welchen nach dem Tränken zu Stücken verpreßt wird.

## Beschreibung

Die Erfindung betrifft einen Anzünder für Holzkohle und Kaminholz sowie Verfahren zu seiner Herstellung. Der Anzünder ist insbesondere bestimmt zum Anzünden eines Feuers in einem Holzkohlengrill.

Bekannte Anzünderflüssigkeiten werden auf der Basis gereinigten Petroleums hergestellt. Beispielsweise Holzkohle oder Kaminholz wird mit dieser Anzünderflüssigkeit begossen oder besprüht, wobei häufig ein sehr unangenehmer Geruch entsteht, so daß die Verwendung eines so entzündeten Grillfeuers erst nach vollständiger Verbrennung der Anzünderflüssigkeit möglich ist.

Bekannte Holzkohlenanzünder in fester Form werden auf der Basis von Metaldehyd hergestellt. Auch bei Verwendung dieses Anzünders entsteht ein unangenehmer Geruch, und es dauert sehr lange, bis der Anzünder weggebrannt ist.

Ein anderer bekannter Holzkohlenanzünder in fester Form besteht aus gepreßten Sägespänen, die mit einer brennbaren Substanz getränkt sind. Die Sägespäne werden zunächst getrocknet, so daß sie beim Durchtränken viel Tränkflüssigkeit aufnehmen. Auch dieser bekannte Anzünder hat eine zu lange Brennzeit. Es ist nicht zu vermeiden, daß Anzünderreste erneut zu brennen beginnen. Außerdem neigen die Stäbchen, als welche dieser Anzünder angeboten wird, stark zum Zerbröckeln.

Der Erfindung liegt die Aufgabe zugrunde, einen Anzünder der oben genannten Art zu entwickeln, der keine Geruchsbelästigung erzeugt und eine zum Anzünden von Holzkohle oder Kaminholz angemessene Brennzeit hat. Der Erfindung liegt ferner die Aufgabe zugrunde, Verfahren zur Herstellung des Anzünders zu entwickeln.

Der Erfindung liegt ferner die Aufgabe zugrunde, Verfahren zur Herstellung des erfindungsgemäßen Anzünder zu entwickeln.

Zur Lösung dieser Aufgabe wird ein Anzünder für Holzkohle und Kaminholz vorgeschlagen, der erfindungsgemäß die im Anspruch 1 genannten Merkmale hat.

Weitere Ausgestaltungen des Anzünders gemäß der Erfindung sind in den Ansprüchen 2 bis 6 genannt.

Verfahren zur Herstellung des erfindungsgemäßen Anzünders sind durch die in den Ansprüchen 7 und 8 genannten Merkmale gekennzeichnet.

Der Anzünder gemäß der Erfindung benutzt als Trägermaterial entkörnte Maiskolbensubstanz. Als Brennmittel wird eine bei Raumtemperatur feste Substanz, nämlich Paraffin, Ceresin oder ein Gemisch aus Paraffin und Ceresin verwendet. Der Gewichtsanteil des festen Brennmittels beträgt mindestens 20% bezogen auf das im Anzünder enthaltene Gewicht der Maiskolbenmasse.

Gemäß einer ersten Ausführungsform des Anzünders besteht das Trägermaterial aus kohorenten Stücken entkörnter Maiskolben, die vorzugsweise eine Länge von etwa 4 bis 5 cm haben, wobei der Durchmesser durch die natürliche Größe der entkörnten Maiskolben gegeben ist. Diese Stücke sind mit Paraffin und/oder Ceresin getränkt. Dank der natürlichen Struktur eines entkörnten Maiskolbens wird nur die poröse Außenschicht mit dem Brennmittel durchtränkt, wodurch keine größere Tränkmittelmenge als nötig verbraucht wird und die Brennzeit optimalisiert wird. Der Anzünder brennt etwa 5 Minuten lang mit einer Flamme, was für das Anzünden von Holzkohle ausreicht. Anschließend glüht der Anzünder wie die Holzkohle selbst flammlos weiter. Mit dem Anzünder gemäß der Erfindung ist eine sofortige Benutzung eines Holzkohlengrills möglich. Es braucht also nicht das völlige Verbrennen eines unangenehm riechenden Anzünders abgewartet zu werden.

Zur Herstellung dieses Anzünders wird Paraffin, Ceresin oder ein Gemisch aus beidem in einem Gefäß auf etwa 80 bis 150°C erhitzt. Danach werden trockene, in Stücke geschnittene entkörnte Maiskolben so lange in die heiße Flüssigkeit eingetaucht, bis keine Gasblasen (vor allem Luft) mehr aus der Flüssigkeit aufsteigen. Danach werden die Anzünderstücke aus der Flüssigkeit herausgehoben und durch Abtropfen grob abgefiltert. Anschließend werden die Stücke ausgeschüttet und so lange gerollt, bis die Reste des Tränkmittels abgefiltert sind.

Gemäß einer zweiten Ausführungsform des Anzünders besteht das Trägermaterial aus einem Pulver aus gemahlenen oder sonstwie zerkleinertem entkörnten Maiskolben, wobei die Partikelgröße des Pulvers nicht größer als 5 mm sein soll. Das Pulver (Mahlgut) wird mit Paraffin und/oder Ceresin, welches auf mindestens 80°C erhitzt wird, vermischt, und nach erfolgter Abkühlung wird das getränkte Pulver zu Stücken geeigneter Größe verpreßt.

Der in Ceresin getränkte Anzünder hat einen höheren Brennpunkt als der mit Paraffin getränkte Anzünder. Der letztere ist daher leichter anzuzünden.

Der Anzünder gemäß der Erfindung ist ein sehr umweltfreundliches Produkt. Die als Trägermaterial verwendeten entkörnten Maiskolben sind ein landwirtschaftliches Abfallprodukt, das normalerweise nur schwer beseitigbar ist. Die entkörnten Maiskolben eignen sich nicht als Futtermittel, da sie unverdaulich sind und keine Nährstoffe enthalten. Sie lassen sich auch nicht zusammen mit anderen landwirtschaftlichen Abfallprodukten kompostieren, da zu ihrem völligen Abbau mehrere Jahre erforderlich sind. Als Brennstoff sind die Maiskolben wenig geeignet, da sie einen sehr geringen Brennwert haben.

Im folgenden werden einige Beispiele zur Herstellung von Anzündern gemäß der Erfindung beschrieben:

### Herstellungsbeispiel 1

In einem 20 Liter-Topf wird Paraffin auf 95° erhitzt. Der Topf ist bis zur Hälfte gefüllt, und die Temperatur der Flüssigkeit muß konstant gehalten werden. Dann werden 200 Maiskolbenstücke mit einer Länge von 4,5 bis 5 cm mit einem Gesamtgewicht von 2 kg mittels eines Drahtkorbes etwa eine Minute lang in die heiße Flüssigkeit getaucht, bis das heftige Ausscheiden von Gasblasen aus den Maiskolbenstücken aufhört. Der Korb wird dann herausgenommen und etwa eine halbe Minute lang gehalten, damit überschüssiges Tränkmittel abtropft. Anschließend werden die Anzünderstücke auf ein schräg liegendes Sieb geschüttet, auf welchem sie beim Herunterrollen abkühlen und das Tränkmittel fest wird. Der Gehalt an Paraffin im fertigen Anzünder beträgt etwa 50 bis 60 Gewichtsprozent bezogen auf das im Anzünder enthaltene Gewicht der Maiskolbenmasse. Der Anzünder brennt etwa fünf Minuten lang mit einer Flamme und glüht anschließend flamm- und geruchlos weiter.

### Herstellungsbeispiel 2

Dieses Verfahren verläuft analog zu dem Herstellungsbeispiel 1: Stücke aus entkörnten Maiskolben werden in flüssiges Ceresin eingetaucht, welches eine Temperatur von etwa 150°C hat. Die Tränkdauer beträgt etwa 1,5 Minuten und die Abtropfphase etwa eine Minute. Der Gehalt an Ceresin im fertigen Anzünder beträgt etwa 35 bis 40 Gewichtsprozent bezogen auf das im Anzünder enthaltene Gewicht der Maiskolbenmasse. Der Anzünder brennt etwa sechs Minuten lang mit einer Flamme und glüht anschließend flamm- und geruchlos weiter.

### Herstellungsbeispiel 3

Entkörnte Maiskolben werden in einer Futter-/Schrotmühle gemahlen, wobei die Partikelgröße nicht größer als 5 mm beträgt. 10 kg des Mahlgutes werden mit 10 kg Paraffin, das auf 140°C erhitzt wurde, vermengt und so lange gemischt, bis das gesättigte Maiskolbenpulver eine einheitliche Farbe angenommen hat. Das mit Paraffin gesättigte Maiskolbenpulver wird dann auf einer etwa ein Quadratmeter großen Betonplatte ausgeschüttet und nach einer halben Stunde mit einer Harke oder dergleichen durchmischt, um die Bildung von Klumpen zu vermeiden. Nach einer Abkühlphase von etwa einer Stunde wird das Material mittels einer Presse zu zylindrischen Stücken verpreßt. Diese haben beispielsweise eine Dicke von 15 mm und einen Durchmesser von 42 mm und ein Gewicht von etwa 15 g. Auf diese Weise erhält man aus der genannten Ausgangsmenge 1.320 zylindrische Scheiben, die in geeigneten Mengen zu Rollen verpackt werden können. Ein Scheibchen brennt etwa 10 bis 12 Minuten sehr intensiv mit einer Flamme, was für das Entzünden von Holzkohle oder Kaminholz völlig ausreichend ist.

### Herstellungsbeispiel 4

10 kg gemahlenes Maiskolbenpulver mit einer Partikelgröße, die zwei mm nicht überschreiten, werden mit 30 kg Paraffin, das auf ein 130°C erhitzt wurde, gemischt. Nach dem Mischen wird das mit Paraffin getränkte Pulver auf ein zwei Quadratmeter großes Blech ausgeschüttet und nach einer halben Stunde mit einer Harke oder dergleichen vermischt. Das abgekühlte Material wird mittels einer Presse zu Scheibchen verpreßt, die eine Dicke von 7 mm, einen Durchmesser von 42 mm und einem Gewicht von 7,5 g haben. Auf diese Weise erhält man aus der genannten Ausgangsmenge 3.950 zylindrische Scheiben, die in geeigneten Mengen zu Rollen verpackt werden können. Ein Scheibchen brennt etwa 8 bis 10 Minuten sehr intensiv mit einer Flamme, was für das Entzünden von Holzkohle oder Kaminholz völlig ausreichend ist.

## Patentansprüche

1. Anzünder für Holzkohle und Kamminholz, bestehend aus entkörnter trockener Maiskolbensubstanz als Trägermaterial, welches mit Paraffin und/oder Ceresin getränkt ist.

2. Anzünder nach Anspruch 1, bestehend aus Stücken getrockneter entkörnter Maiskolben, die in Paraffin und/oder Ceresin getränkt sind.

3. Anzünder nach Anspruch 2, **dadurch gekennzeichnet,** daß der Gehalt an Paraffin und/oder Ceresin im Anzünder beträgt mindestens 20 Gewichtsprozent bezogen auf das im Anzünder enthaltene Gewicht der Maiskolbenmasse.

4. Anzünder nach einem der Ansprüche 2 oder 3, **dadurch gekennzeichnet,** daß die Maiskolbenstücke eine Länge von vorzugsweise 4 bis 5 cm haben, während ihr Durchmesser durch den natürlichen Durchmesser des entkörnten Maiskolbens bestimmt ist.

5. Anzünder nach Anspruch 1, bestehend aus Stücken, die aus einem Pulver zusammengepreßt sind, welches aus pulverisierten, zum Beispiel gemahlennm, entkörnten Maiskolben besteht und dessen Partikel in Paraffin und/oder Ceresin getränkt sind.

6. Anzünder nach Anspruch 5, **dadurch gekennzeichnet,** daß der Gehalt an Paraffin und/oder Ceresin im Anzünder mindestens 30, vorzugsweise mindestens 100, Gewichtsprozent des im Anzünder enthaltenen Gewichts der Maiskolbenmasse beträgt.

7. Verfahren zur Herstellung eines Anzünder nach einem der Ansprüche 2 bis 4, **dadurch gekennzeichnet,** daß Paraffin und/oder Ceresin auf 80 bis 150°C erhitzt wird, daß anschließend die Maiskolbenstücke solange in das flüssige Paraffin und/oder Ceresin eingetaucht werden bis das heftige Ausscheiden von Gasblasen aufhört, daß die herausgehobenen Maiskolbenstücke dann durch Abtropfen grob abgefiltert werden und danach solange gerollt werden, bis das Tränkmittel völlig abgefiltert ist.

8. Verfahren zur Herstellung eines Anzünder nach einem der Ansprüche 5 oder 6, **dadurch gekennzeichnet,** daß Paraffin und/oder Ceresin auf 80 bis 150°C erhitzt wird, die dadurch entstehende heiße Flüssigkeit anschließend mit Maiskolbenpulver gesättigt wird und die Masse nach dem Abkühlen zu Anzünderstücken verpreßt wird.

9. Verfahren nach Anspruch 8, **dadurch gekennzeichnet,** daß die Partikelgröße des Maiskolbenpulvers nicht größer als 5 mm, vorzugsweise nicht mehr als 2 mm, beträgt.
